# EUROPÄISCHE PATENTSCHRIFT

(11) **EP 0 084 657 B1**
(45) Veröffentlichungstag und Bekanntmachung des Hinweises auf die Patenterteilung: **19.02.1986**
(21) Anmeldenummer: 82111827.0
(22) Anmeldetag: 20.12.1982
(51) Int. Cl.: C11D 3/08

(54) **Starkschäumendes, körniges Waschmittel mit erhöhter Kornstabilität und Verfahren zu dessen Herstellung**
High foaming granular spray-dried washing agent with enhanced granulate stability and process for its fabrication
Agents de lavage granulaires très moussants séchés par pulvérisation avec une stabilité élevée des granulations et procédé pour sa fabrication

(30) Priorität: 28.12.1981 DE 3151536
(43) Veröffentlichungstag der Anmeldung: 03.08.1983
(73) Patentinhaber: Henkel Kommanditgesellschaft auf Aktien, 40191 Düsseldorf (DE)
(72) Erfinder: Reuter, Herbert, Dr., D-4010 Hilden (DE); Seiter, Wolfgang, Dr., D-4040 Neuss 1 (DE); Wegener, Ingo, D-4000 Düsseldorf 13 (DE)

## Beschreibung

Die vorliegende Erfindung betrifft ein Waschmittel, das einen hohen Gehalt an anionaktiven Tensiden aufweist und sich durch eine gegen mechanische bzw. ungünstige witterungsbedingte Einflüsse widerstandsfähige Kornstruktur auszeichnet und insbesondere zur manuell durchgeführten Wäsche geeignet ist. Solche Mittel eignen sich insbesondere für die Anwendung in Entwicklungsländern, in denen meist noch unter vergleichsweise einfachen Bedingungen, d.h. im Bottich und ohne zusätzliche Wärmeanwendung gewaschen wird.

Mittel, die in derartigen Fällen zur Anwendung kommen, müssen eine Reihe von besonderen Anforderungen erfüllen. Da sie auf dem Wege vom Hersteller bis zum Verbraucher nicht selten mehrfach umgefüllt und meist über lange, vielfach mangelhafte Transportwege verfrachtet werden, müssen erhöhte Anforderungen an die Kornfestigkeit gestellt werden. Die Festigkeit und einwandfreie Rieselfähigkeit sollen auch unter ungünstigen klimatischen Bedingungen, insbesondere hoher Luftfeuchtigkeit erhalten bleiben. Die Mittel sollen nicht nur als Alleinwaschmittel verwendbar sein, sondern auch mit im jeweiligen Verbraucherland üblichen und leicht zugänglichen Zusatzmitteln, wie Seifenpulver, Bleichmittel und dgl., leicht mischbar und verträglich sein, wobei die Kornstruktur auch bei einem nicht unter optimalen Bedingungen durchgeführten Mischprozess weitgehend erhalten bleiben und so abgestimmt sein soll, dass es beim Weitertransport der Produkte nicht zu Entmischungserscheinungen kommt. Andererseits soll das Korn trotz seiner Festigkeit beim Einbringen in kaltes Wasser schnell zerfallen und sich nach kurzem Rühren lösen.

Ein nicht ausreichend informierter, u.U. leseunkundiger Verbraucher beurteilt die Wirkung eines Waschmittels in der Regel nach der Schaumentwicklung und bemisst danach die Einsatzmenge, weshalb Starkschäumerzu bevorzugen sind, um eine Überdosierung und daraus resultierende Umweltschäden zu vermeiden. Nichtionische Tenside sind wegen ihrer geringen Schaumneigung für diesen Zweck daher weniger geeignet, zumal sie die Eigenschaft besitzen, die Haut besonders nachhaltig zu entfetten und ein unangenehmes Hautgefühl zu hinterlassen.

Es sind bereits Waschmittel bekannt, die aus kompakten Körnern und darin einverleibten Waschaktivsubstanzen bestehen, so z.B. der DE-A-2 536 594 bzw. der DE-A-2 742 683 (US-A-4 269 722). Hierbei handelt es sich um sogenannte Trägerkörner, die durch Sprühtrocknung bzw. gezielte Formgebung ohne Detergenszusatz hergestellt und anschliessend mit flüssigen bzw. geschmolzenen nichtionischen Tensiden beaufschlagt werden. Eine solche Arbeitsweise verlangt mehrere Verfahrensschritte und ist vergleichsweise aufwendig. Für salzartige Aniontenside kommt eine solche Arbeitsweise nicht in Betracht. Ausserdem weisen derartige Pulver eine sehr kompakte Kornstruktur und ein vergleichsweise hohes Schüttgewicht von über 500 g/I, meistens von 600 bis 800 g/I auf. Solche dichten, spezifisch schweren Waschmittelkörner lösen sich jedoch nur sehr langsam in kaltem oder mässig erwärmtem

Wasser. Da sie im Gegensatz zu lockeren Sprühpulvern in der Waschlauge sofort zu Boden sinken, bildet sich bei Anwendung im Waschbottich ein Bodensatz, der sich erst nach sehr langem Umrühren vollständig auflöst. Zusätzlich ist in solchen Fällen die Beurteilung, ob der Lösungsvorgang beendet ist, sehr erschwert.

Bekanntlich lassen sich körnige Waschmittel auch durch Zerstäubungstrocknung herstellen, jedoch entstehen bei der Sprühtrocknung üblicher Waschmittelzusammensetzungen im allgemeinen verhältnismässig weiche, lockere Pulver mit Hohlkugelstruktur. Ihr Schüttgewicht liegt in der Regel deutlich unter 500 g/I und beträgt im allgemeinen 200 bis 350 gii. Derartige Pulver, die üblicherweise durch Versprühen eines wasserhaltigen Detergensbreies unter hohem Druck mittels feststehender Düsen hergestellt werden, weisen zwar ein optimales Lösungsverhalten auf, sind jedoch gegen mechanische Beanspruchung verhältnismässig empfindlich. Ältere, mit rotierenden Sprühorganen ausgerüstete Trocknungsanlagen liefern zwar ein festeres, aber sehr viel feineres Korn mit hohem Staubanteil. Derartige Pulver neigen sehr zum Verklumpen und weisen ein ungünstiges Schüttverhalten auf. Problematisch ist ferner die Zerstäubungstrocknung von Waschmitteln mit hohem, d.h. über 40% liegendem Anteil an organischer Substanz bei den üblicherweise in den Sprühtürmen herrschenden hohen Trocknungstemperaturen wegen der Gefahr von Staubexplosionen und Autoxidationsvorgängen, die zu einer Verbräunung des Pulvers führen können.

Durch die vorliegende Erfindung werden die aufgezeigten Nachteile vermieden und die sich daraus ergebene Aufgabenstellung gelöst.

Gegenstand der Erfindung ist ein starkschäumendes, körniges, sprühgetrocknetes Waschmittel mit erhöhter Kornstabilität, enthaltend Aniontenside, Natriumtripolyphosphat, Natriumalumosilikat und Natriumsilikat, gekennzeichnet durch einen Gehalt an
A) 35 bis 50 Gew.-% linearem Natriumalkylbenzolsulfonat mit 10 - 14 C-Atomen in der Alkylkette,
B) 0 bis 15 Gew.-% Natriumfettalkoholsulfat mit 10 bis 20 C-Atomen im Alkyl- bzw- Alkylenrest, wobei die Summe der Komponenten (A) und (B) 35 bis 50 Gew.-% beträgt,
C) 5 bis 25 Gew.-% Natriumtripolyphosphat,
D) 5 bis 25 Gew.-% feinkristallinem Natriumaluminiumsilikat der Formel das gebundenes Wasser enthält, ein Calciumbindevermögen von wenigstens 100 mg Ca0/g Aktivsubstanz (AS) und eine Teilchengrösse von weniger als 25 pm aufweist, wobei wenigstens 80 Gew.-% der Teilchen eine Grösse von weniger als 10 µm besitzen,
E) 5 bis 20 Gew.-% Natriumsilikat der Zusammensetzung Na₂0 : Si0₂ = 1 : 1,5 - 1 : 3,6,
F) 0 bis 10 Gew.-% Natriumsulfat und/oder Natriumcarbonat und
G) 8 bis 15 Gew.-% Wasser einschliesslich des in den Komponenten (C) bis (F) gebundenen Wassers bzw. Kristallwassers,

wobei die Summe der Bestandteile (C) bis (G) 50 bis 65 Gew.-% beträgt, das Schüttgewicht des Mittels 250 bis 450 g/I und dessen mittlere Korngrösse 0,4 bis 0,8 mm beträgt und wobei der Anteil der Partikel mit einer Korngrösse von unter 0,1 mm weniger als 10 Gew.-% und mit einer Korngrösse über 1,2 mm weniger als 5 Gew.-% beträgt.

Bevorzugt sind solche Mittel, in denen die Summe der Komponenten (A) und (B) 40 bis 48 Gew.-% und die Summe der Komponenten (C) bis (G) 52 bis 60 Gew.-% beträgt.

Die Komponente (A) besteht aus linearem Natriumalkylbenzolsulfonat mit 10 bis 14 C-Atomen in der Alkylkette. Bevorzugtes Beispiel dieser Verbindungsklasse ist Dodecylbenzolsulfonat.

Als Komponente (B) kommen Natriumfettalkoholsulfate in Frage, die sich von gesättigten und/oder einfach ungesättigten primären Fettalkoholen natürlichen oder synthetischen Ursprungs ableiten und vorzugsweise 12 bis 18 C-Atome aufweisen. Beispiele hierfür sind Cocos- bzw. Talgfettalkohole, Oleylalkohol sowie synthetische, durch Ethylenpolymerisation oder Oxosynthese erhältliche Alkohole, wobei letztere aus Gemischen von linearen und a-methylverzweigten Alkoholen bestehen. Besonders bevorzugt sind Cocosfettalkoholsulfate sowie ähnlich zusammengesetzte Gemische gesättigter C₁₂-C₁₈-Fettalkoholsulfate.

Die in den Mitteln enthaltenen Tenside können ausschliesslich aus Alkylbenzolsulfonaten bestehen. Vorzugsweise wird jedoch ein Tensidgemisch verwendet, in dem die Menge der Fettalkoholsulfate (Komponente B) so bemessen wird, dass der Gehalt der Mittel an dieser Komponente (B) bis zu 15 Gew.-%, insbesondere 3 - 10 Gew.-% beträgt. In diesem Fall ist die Menge der Alkylbenzolsulfonate entsprechend zu erniedrigen, so dass der Gesamtanteil an Tensiden 50 Gew.-% nicht übersteigt und der Anteil an Alkylbenzolsulfonat, insbesondere 35 bis 45 Gew.-% beträgt.

Der Anteil des Natriumtripolyphosphats (Komponente C) beträgt, auf wasserfreies Salz bezogen, 5 bis 25 Gew.-%, vorzugsweise 8 bis 20 Gew.-% und insbesondere 10 bis 17 Gew.-%. Das Tripolyphosphat liegt üblicherweise als Hexahydrat vor, wobei der darauf entfallende Wasseranteil der Komponente (G) zugerechnet wird. Üblicherweise liegt das Tripolyphosphat im Gemisch mit geringen Mengen seiner im wässrigen Ansatz bzw. im Verlauf der Sprühtrocknung gebildeten Hydrolyseprodukte, d.h. Diphosphat und Orthophosphat vor, jedoch beträgt deren Anteil weniger als 20 Gew.-%, vorzugsweise weniger als 15% des zur Sprühtrocknung eingesetzten. Tripolyphosphats.

Die Komponente (D) besteht aus zum Kationenaustausch befähigten, feinkristallinen Natriumaluminiumsilikaten der vorstehend angegebenen Formel (1). Vorzugsweise werden Alumosilikate der Formel eingesetzt. Das in den Alumosilikaten gebundene Wasser wird ebenfalls dem Wasseranteil der Komponente (G) zugerechnet. Die Alumosilikate weisen eine Teilchengrösse von weniger als 25 µm auf, wobei wenigstens 80 Gew.-% der Teilchen eine Grösse von weniger als 10 µm besitzen. Sie weisen ein Calciumbindevermögen von wenigstens 100 mg CaO/g AS, vorzugsweise von 120 - 200 mg CaO/g AS auf, wobei das Calciumbindevermögen wie folgt bestimmt wird: 1 1 einer wässrigen, 0,594 g CaC1₂ (= 300 mg CaO/1 = 30° dH) enthaltenden und mit verdünnter NaOH auf einen pH-Wert von 10 eingestellten Lösung wird mit 1 g Alumosilikat versetzt (auf AS bezogen). Dann wird die Suspension 15 min lang bei einer Temperatur von 22°C (± 2°C) kräftig gerührt. Nach Abfiltrieren des Alumosilikates bestimmt man die Resthärte x des Filtrates. Daraus errechnet sich das Calciumbindevermögen in mg CaO/g AS nach der Formel: (30 - x) · 10.

Der Anteil der Alumosilikate beträgt 5 bis 25 Gew.-%, vorzugsweise 8 bis 18 Gew.-%, bezogen auf wasserfreie Aktivsubstanz. Besonders geeignete Alumosilikate sind synthetische, feinteilige Zeolithe vom NaA-Typ und NaX-Typ sowie deren Gemische.

Als Natriumsilikate (Komponente E) eigenen sich Verbindungen der Zusammensetzung Na₂0 : Si0₂ = 1 : 1,5 bis 1 : 3,6, wobei auch Gemische unterschiedlich zusammengesetzter Silikate verwendet werden können. Vorzugsweise beträgt das Verhältnis 1 : 2 bis 1 : 3,5. Der Gehalt der Mittel an Natriumsilikat beträgt 5 bis 20 Gew.-%, vorzugsweise 8 bis 18 Gew.-% und insbesondere 12 bis 16 Gew.-%. Diese Angaben beziehen sich auf wasserfreies Silikat.

Als fakultativer Bestandteil (F) können die Mittel Natriumsulfat und/oder Natriumcarbonat in Mengen bis zu 15 Gew.-%. vorzugsweise nicht mehr als 10% enthalten. Soweit die Komponente (F) aus Natriumsulfat besteht, beträgt dessen Anteil im allgemeinen 0,2 bis 5 Gew.-%. Während die Komponenten (C) bis (E) integrierende Bestandteile darstellen, denen sowohl für die Korneigenschaften als auch für die Reinigungswirkung eine wesentliche Bedeutung zukommt, handelt es sich bei der Komponente (F) um Begleit- und Füllstoffe, die keine wesentliche Produktverbesserung bewirken.

Einen wesentlichen Bestandteil des Mittels stellt der Wassergehalt dar, der insgesamt 8 bis 15 Gew.-% beträgt. Ein Teil des Wassers ist vergleichsweise fest gebunden, beispielsweise als Bestandteil des Natriumalumosilikats. Der bei einer Trockentemperatur von 140°C entfernbare Anteil des Wassers beträgt vorzugsweise 4 bis 8 Gew.-%. Dieser Anteil ist so bemessen, dass es einerseits bei der Sprühtrocknung nicht zu oxydativen Veränderungen und Verbräunungen, insbesondere nicht zu Staubexplosionen kommt, andererseits aber die erwünschten Korneigenschaften, wie hohe Festigkeit, gute Rieselfähigkeit und geringe Neigung zur Klumpenbildung auch unter ungünstigen Bedingungen sowie eine ausreichend hohe Lösungsgeschwindigkeit resultieren. Werden diese Grenzen deutlich unterschritten, so nehmen die oxidativen Änderungen zu; werden sie wesentlich überschritten, verschlechtern sich die Korneigenschaften im Sinne einer verringerten Festigkeit und Rieselfähigkeit.

Weitere fakultative Bestandteile, die in geringer Menge, d.h. im Einzelfall bis zu etwa 2 Gew.-% anwesend sein können, sind organische Komplexbildner, wie Alkalimetallsalze der Aminoalkanpolyphosphonsäuren oder Hydroxyalkanphosphonsäuren, beispielsweise Aminotrimethylenphosphonsäure, Ethylendiamintetramethylenphosphonsäure und 1-Hydroxyethan-1,1-diphosphonsäuren der Aminopolycarbonsäuren, wie Nitrilotriessigsäure oder Ethylendiamintetraessigsäure sowie der höheren Homologen der genannten Polysäuren. Auch polymere Carbonsäuren, die ggf. Hydroxy-Ether- und/oder Carbonylgruppen enthalten können, sind als Komplexbildner brauchbar. Weitere fakultative Bestandteile sind optische Aufheller und vergrauungsverhütende Bestandteile, zu denen insbesonder die Celluloseether, wie Carboxylmethyl- bzw. Methylcellulose zählen. Die Summe aller organischen Bestandteile einschliesslich der Bestandteile (A) und (B) muss so bemessen sein, dass ihr Anteil 50 Gew.-% nicht wesentlich überschreitet.

Ein weiterer Gegenstand der Erfindung ist ein Verfahren zur Herstellung der Mittel, dadurch gekennzeichnet, dass man die wässrige 30 bis 45 Gew.-% Wasser enthaltende Aufschlämmung der Komponenten (A) bis (F) in einer Sprühvorrichtung zerstäubt, wobei die im Gleich- oder Gegenstrom geführten Trocknungsgase eine Eintrittstemperatur von 150° bis 350°C und eine Austrittstemperatur von 65° bis 95°C aufweisen. Auch die fakultativen Bestandteile werden in die wässrige Aufschlämmung eingearbeitet und mitzerstäubt. Vorteilhaft geht man beim Ansetzen der wässrigen Aufschlämmung von einer stabilisierten Suspension des Natriumalumosilikats aus, wie sie beispielsweise nach den Verfahren gemäss DE-A-2 527 388, DE-A-2 615 698 und DE-A-2704310 erhältlich sind. Zwecks Herabsetzung des Wassergehaltes des wässrigen Ansatzes im Interesse eines geringeren Energieverbrauchs können bei der Weiterverarbeitung zusätzlich trockene oder wasserärmere Alumosilikate zugesetzt werden. Derartige stabilisierte Alumosilikat-Suspensionen enthalten in der Regel geringe Mengen an Stabilisierungsmitteln, beispielsweise nichtionische Tenside oder wasserlösliche Polymere, die auf diesem Wege dem Endprodukt einverleibt werden. Der Gehalt der erfindungsgemässen Mittel an derartigen Suspensionsstabilisatoren liegt aber mit Rücksicht auf die geringen Einsatzmengen in den Suspensionen im allgemeinen erheblich unter 1 Gew.-% meist unter 0,5 Gew.-%.

Die übrigen Komponenten des Mittels lassen sich in der wässrigen Aufschlämmung problemlos verteilen, wobei sie ebenfalls als Trockensubstanz oder - wenn die Gesamtwasserbilanz dieses zulässt - auch als wässrige Paste eingesetzt werden können. Letzteres gilt vielfach für die Tenside, insbesondere fürdas Alkylbenzolsulfonat, das z.B. als Natriumsalzlösung oder auch als freie Säure unter Zusatz der entsprechenden Menge an Natriumhydroxid dem wässrigen Ansatz einverleibt werden kann.

Das Versprühen erfolgt in der Regel unter hohem Druck mittels Düsen. Als Trockengas dient in erster Linie Luft sowie Verbrennungsgase, die unmittelbar in den Turm eingeführt werden können. Das Trockengas kann im Gleich- oder Gegenstrom zum Sprühprodukt geführt werden; vorzugsweise bedient man sich des Gegenstromprinzips und führt das Trockengas tangential in den Trockenturm ein, so dass eine cyclonartige Strömung entsteht.

Das erhaltene Sprühprodukt weist eine mittlere Korngrösse von 0,4 bis 0,8 mm auf, wobei der Anteil der Partikel mit einer Korngrösse von weniger als 0,1 mm weniger als 10 Gew.-%, insbesondere weniger als 5 Gew.-% und einer Korngrösse über 1,2 mm weniger als 5 Gew.-%, insbesondere nicht mehr als 2 Gew.-% beträgt. Von diesem Kornspektrum abweichende Anteile werden zweckmässigerweise ausgesiebt und können in den wässrigen Ansatz zurückgeführt werden. Das Schüttgewicht liegt im Bereich von 250 bis 450 g/I, vorzugsweise von 300 bis 400 g/I.

Die sprühgetrockneten Mittel weisen eine poröse Kornstruktur auf, die sich von üblichen sprühgetrockneten Voll- oder Feinwaschmitteln durch eine erhöhte Kornfestigkeit unterscheidet, ohne dass die Lösungseigenschaften dadurch beeinträchtigt werden. Trotz hoher Anteile an organischer Substanz kommt es bei der üblichen Verarbeitung nicht zu einer Bildung explosiver oder brennbarer Stäube. Sie sind gut schüttfähig und neigen nicht zur Klumpenbildung.

Die Mittel können ohne weitere Zusätze als Waschmittel verwendet werden. Es können aber auch nachträglich, d.h. zum fertigen Produkt, zusätzlich weitere übliche Waschmittelbestandteile, wie anionische und/oder nichtionische synthetische Tenside, Seife, Gerüstsalze, z.B. Phosphate, Waschalkalien, z.B. Soda, sowie Bleichmittel, wie Perverbindung oder Aktivchlorträger in körniger oder pulvriger Form zugemischt oder auch in anderer Form unmittelbar vor bzw. während der Anwendung zugefügt werden.

### Beispiel 1

Einer 50gewichtsprozentigen, mittels ethoxyliertem Talgalkohol (5 EO-Gruppen) stabilisierten Naiumalumosilikat-Suspension wurden die nachfolgend aufgeführten Bestandteile zugemischt, wobei das Dodecylbenzolsulfonat als 55%ige Lösung eingesetzt wurde. Die 56,3 Gew.-% an Feststoffen enthaltende, wässrige, auf 75°C erwärmte Aufschlämmung wurde unter einem Druck von 20 bar über Düsen in einem Trockenturm versprüht. Das im Gegenstrom geführte, aus Luft und Verbrennungsgasen bestehende Trocknungsgas wies eine Eingangstemperatur von 180°C und eine Ausgangstemperatur von 87°C auf. Das Sprühprodukt war wie folgt zusammengesetzt (Gew.-%):

Die durch Siebanalyse bestimmte Korngrössenverteilung ergab folgende Werte (in Gew.-%):

Das Schüttgewicht betrug 320 g/I.

Die nach dem GEIGY-Staubtest durchgeführte Bestimmung ergab eine Bewertungszahl für die Brennbarkeit von BZ=2 und eine Staubexplosionsfähigkeit (Zündung mit einer Glühwendel bei einer Konzentration von 30 bis 500 g/m³) von St = 0, wobei folgende Bewertungszahlen zugrunde gelegt werden:

Das Schüttverhalten wurde mit dem sogenannten «Paket-Test» geprüft. Hierzu werden Pakete aus Karton bis zur Normfüllhöhe mit dem Produkt gleichmässig gefüllt, mittels eines aufsetzbaren Deckels verschlossen und in einer maschinell angetriebenen Rüttelmaschine unter definierten Bedingungen durch gerichtete Stösse gestaucht, wodurch eine reproduzierbare Verdichtung des Inhalts bewirkt wird. Das Paket wird geöffnet und in einer Vorrichtung befestigt, die ein Ausschütten unter definierten Kippwinkeln gestattet. Zusätzlich können die Pakete mittels einer motorisch angetriebenen Schlagvorrichtung gerüttelt werden. Die ausfliessende Pulvermenge wird in einem Messzylinder aufgefangen. Es werden folgende Bewertungen vergeben, wobei die angegebenen Winkelgrade die Stellung des Pakets angeben:

Der Verbraucher registriert die Noten 1 bis 3 als sehr gut bis gut, die Note 4 als befriedigend und die Noten 5 und 6 als mangelhaft bzw. unbefriedigend. Die Bestimmung des Pulvers ergab unmittelbar nach der Sprühtrocknung die Note, 4, nach 3tägiger Lagerung die Note 3.

Bei dem ebenfalls durchgeführten Klumptest werden 15 ml des Pulvers in einen Hohlzylinder mit einem Innendurchmesser von 25 mm überführt und mittels eines Stempels, der zusätzlich mit 500 g belastet wird, während 30 Minuten gepresst. Der unter entsprechenden Vorsichtsmassnahmen herausgestossene zylindrische Pressling wird anschliessend in senk-rechter Stellung unter definierten Bedingungen bis zum Zerbrechen belastet. Die aufgebrachte Last (in Gramm) ist ein Mass für die Verklumpungstendenz.

Im vorliegenden Fall betrug der Testwert bei frisch gesprühtem Pulver 30 g und nach 3tägiger Lagerung 0 g. Bei handelsüblichen Waschmitteln beträgt der letzte Wert im allgemeinen 10 bis 60 g.

Die Bestimmung des Lösungsverhaltens wurde wie folgt durchgeführt.

In einem Becherglas (Volumen 500 cm³) werden 200 ml auf 30°C temperiertes Leitungswasser (15° dH) mit Hilfe eines motorisch angetriebenen Rührers, der mit 4 im Winkel von 30° nach unten gebogenen Rührflügeln ausgestattet ist, mit einer konstanten Tourenzahl von 700 U/min umgerührt. Der Abstand der Rührflügel zum Boden des Gefässes beträgt 2,5 cm. 1 g der Probe wird vorsichtig und unter Vermeidung von Klumpenbildung in den gebildeten Rührkegel eingeschüttet. Nach 90 s wird die Lösung durch ein tariertes Sieb mit einer Maschenweite von 0,1 mm und einem Durchmesser von 7 cm gegossen und mittels einer Saugflasche abgesaugt. Im Becherglas verbliebene Substanzreste werden mittels möglichst wenig eingespritzten Wassers auf das Sieb überführt. Das Sieb wird nach einer Trocknungszeit von 24 Stunden an der Luft zurückgewogen.

Im vorliegenden Fall betrug die Rückstandsbildung 1,6%.

Die angegebenen Werte für das Schüttverhalten den Klumptest und das Lösungsverhalten sind Mittelwerte aus 10 Parallelversuchen. Die Ergebnisse zeigen, dass die erfindungsgemässen Mittel günstige Korneigenschaften besitzen. Waschversuche bei 30 und 50°C im Bottich an Baumwoll- und Synthetik-Geweben, die unter Verwendung von
a) 5 g/I des Mittels
b) 5 g/I des Mittels zuzüglich 1 g/I Natriumperborat
c) 5 g/I zuzüglich 10 ml 10%ige Chlorbleichlauge

durchgeführt wurden, ergaben ein einwandfreies, mit konventionellen Hochleistungswaschmitteln vergleichbares Waschergebnis.

### Beispiel 2 bis 5

Wie vorstehend beschrieben, wurden Mittel folgender Zusammensetzung hergestellt (in Form der Na-Salze):

Die Verfahrensparameter und Produkteigenschaften sind in Tabelle 2 zusammengefasst.

## Patentansprüche

1. Starkschäumendes, körniges, sprühgetrocknetes Waschmittel mit erhöhter Kornstabilität, enthaltend Aniontenside, Natriumtripolyphosphat, Natriumalumosilikat und Natriumsilikat, gekennzeichnet durch einen Gehalt an
A) 35 bis 50 Gew.-% linearem Natriumalkylbenzolsulfonat mit 10 - 14 C-Atomen in der Alkylkette,
B) 0 bis 15 Gew.-% Natriumfettalkoholsulfat mit 10 bis 20 C-Atomen im Alkyl- bzw- Alkenylrest, wobei die Summe der Komponenten (A) und (B) 35 bis 50 Gew.-% beträgt,
C) 5 bis 25 Gew.-% Natriumtripolyphosphat,
D) 5 bis 25 Gew.-% feinkristallinem Natriumaluminiumsilikat der Formel das gebundenes Wasser enthält, ein Calciumbindevermögen von wenigstens 100 mg Ca0/g Aktivsubstanz (AS) und eine Teilchengrösse von weniger als 25 µm aufweist, wobei wenigstens 80 Gew.-% der Teilchen eine Grösse von weniger als 10 J.Lm besitzen,
E) 5 bis 20 Gew.-% Natriumsilikat der Zusammensetzung Na₂0 : Si0₂ = 1 : 1,5 - 1 : 3,6,
F) 0 bis 10 Gew.-% Natriumsulfat und/oder Natriumcarbonat und
G) 8 bis 15 Gew.-% Wasser einschliesslich des in den Komponenten (C) bis (F) gebundenen Kristallwassers, wobei die Summe der Bestandteile (C) bis (G) 50 bis 65 Gew.-%, das Schüttgewicht des Mittels 250 bis 450 g/1 und dessen mittlere Korngrösse 0,4 bis 0,8 mm beträgt und wobei der Anteil der Partikel mit einer Korngrösse von unter 0,1 mm weniger als 10 Gew.-% und mit einer Korngrösse über 1,2 mm weniger als 5 Gew.-% beträgt.

2. Mittel nach Anspruch 1, worin die Summe der Komponenten (A) und (B) 40 bis 48 Gew.-% und die Summe der Komponenten (C) bis (G) 52 bis 60 Gew.-% beträgt.

3. Mittel nach Anspruch 1 und 2, worin der Anteil der Komponente (A) 35 bis 45 Gew.-% und der Anteil der Komponente (B) 3 bis 10 Gew.-% beträgt.

4. Mittel nach Anspruch 1 bis 3, worin der Anteil der Komponente (C) 8 bis 20 Gew.-% beträgt.

5. Mittel nach Anspruch 1 bis 4, worin der Anteil der Komponente (D) 8 bis 18 Gew.-% beträgt.

6. Mittel nach Anspruch 1 bis 5, worin der Anteil der Komponente (E) 8 bis 18 Gew.-% beträgt.

7. Mittel nach Anspruch 6, worin die Komponente (E) die Zusammensetzung Na₂0 : Si0₂ = 1 : 2 bis 1 : 3,5 aufweist.

8. Mittel nach Anspruch 1 bis 7, worin die Komponente (F) aus Natriumsulfat besteht, dessen Anteil 0,2 bis 5 Gew.-% beträgt.

9. Mittel nach Anspruch 1 bis 8, worin der bei einer Trocknungstemperatur von 140°C entfernbare Anteil des Wassers 4 bis 8 Gew.-% beträgt.

10. Mittel nach Anspruch 1 - 9, gekennzeichnet durch ein Schüttgewicht von 300 bis 400 g/I.

11. Verfahren zur Herstellung des Mittels nach Anspruch 1 bis 10, dadurch gekennzeichnet, dass man ein 30 bis 45 Gew.-% Wasser enthaltendes Gemisch der Komponenten (A) bis (F) in einer Sprühvorrichtung zerstäubt, wobei die im Gleich- oder Gegenstrom geführten Trocknungsgase eine Eintrittstemperatur von 150° bis 350°C und eine Austrittstemperatur von 65° bis 95°C aufweisen.

## Claims

1. A high-foam, granular, spray-dried detergent having increased grain stability and containing anionic surfactants, sodium tripolyphosphate, sodium alumosilicate and sodium silicate, characterized by a content of
A) from 35 to 50% by weight of linear alkyl benzene sulfonate containing from 10 to 14 C-atoms in the alkyl chain,
B) from 0 to 15% by weight of sodium fatty alkohol sulfate containing from 10 to 20 C-atoms in the alkyl or alkenyl group,
the sum of components (A) and (B) amounting to between 35 and 50% by weight,
C) from 5 to 25% by weight of sodium tripolyphosphate,
D) from 5 to 25% by weight of finely crystalline sodium aluminium silicate corresponding to the formula which contains bound water and has a calcium binding power of at least 100 mg CaO/g active substance (AS) and a particle size of less than 25 µm, at leat 80% by weight of the particles being smaller than 10 µm in size,
E) from 5 to 20% by weight of sodium silicate having the composition Na20 : Si02= 1 : 1. 5 - 1 : 3.6,
F) from Oto 10% by weight of sodium sulfate and/or sodium carbonate and
G) from 8 to 15% by weight of water, including the water of crystallization bound in components (C) to (F), the sum of constituents (C) to (G) amounting to between 50 and 65% by weight
the detergent having a powder density of from 250 to 450 g/I and an average grain size of from 0.4 to 0.8 mm, the proportion of particles smaller than 0.1 mm in size being less than 10% by weight and larger than 1.2 mm less than 5% by weight.

2. A detergent as claimed in claim 1 wherein the sum of components (A) and (B) amounts to between 40 and 48% by weight and the sum of components (C) to (G) to between 52 and 60% by weight.

3. A detergent as claimed in claims 1 and 2 wherein the proportion of component (A) is from 35 to 45% by weight and the proportion of component (E) from 3 to 10% by weight.

4. A detergent as claimed in claims 1 to 3 wherein the proportion of component (C) is from 8 to 20% by weight.

5. A detergent as claimed in claims 1 to 4 wherein the proportion of component (D) is from 8 to 18% by weight.

6. A detergent as claimed in claims 1 to 5 wherein the proportion of component (E) is from 8 to 18% by weight.

7. A detergent as claimed in claim 6 wherein component (E) has the composition Na₂O: SiO₂ = 1 : 2 to 1 : 3.5.

8. A detergent as claimed in claims 1 to 7 wherein component (F) consists of sodium sulfate of which the proportion is from 0.2 to 5% by weight.

9. A detergent as claimed in claims 1 to 8 wherein the proportion of water removable at a drying temperature of 140°C is from 4 to 8% by weight.

10. A detergent as claimed in claims 1 to 9, characterized by an apparent density of from 300 to 400 g/I.

11. A process for producing the detergent claimed in claims 1 to 10, characterized in that a mixture of components (A) to (F) containing from 30 to 45% by weight of water is sprayed in a spray-dryer in which the drying gases flowing in parallel current or in countercurrent have an entry temperature of from 150 to 350°C and an exit temperature of from 65 to 95°C.

## Revendications

1. Agent de lavage fortement moussant, grenu, séché par pulvérisation, à plus grande stabilité de grain, contenant des tensioactifs anioniques, du tripolyphosphate de sodium, de l'alumosilicate de sodium et du silicate de sodium, caractérisé par une teneur de
A) 35 à 50% en poids d'alcoylbenzène-sulfonate de sodium linéaire ayant 10 à 14 atomes de carbo- dans la chaîne alcoyle,
B) 0 à 15% en poids de sulfate d'alcool gras et de sodium ayant 10 à 20 atomes de carbone dans le radical alcoyle ou alcényle,
la somme des composants (A) et (B) représentant 35 à 50% en poids,
C) 5 à 25% en poids de tripolyphosphate de sodium,
D) 5 à 25% en poids de silicate de sodium et d'aluminium finement cristallin de formule:
0,7 - 1,5 Na₂O · Al₂O₃ · 1,3 - 4 SiO₂
qui contient de l'eau liée, un pouvoir fixateur du calcium d'au moins 100 mg de CaO/g de substance active (AS) et présente une dimension de particule inférieure à 25 µm, au moins 80% en poids des particules possédant une dimension inférieure à 10 µm,
E) 5 à 20% en poids de silicate de sodium de composition Na_{z}O : Si0₂ = 1 : 1,5 - 1 : 3,6,
F) 0 à 10% en poids de sulfate de sodium et/ou de carbonate de sodium et
G) 8 à 15% en poids d'eau, en y comprenant l'eau de
cristallisation liée dans les composants (C) à (F), la somme des constituants (C) à (G) s'élevant à 50 à 65% en poids, le poids en vrac de l'agent à 250 à 450 g/litre et sa granulométrie moyenne à 0,4 à 0,8 mm, la fraction des particules ayant une dimension de grain inférieure à 0,1 mm s'élevant à moins de 10% en poids et celle ayant une dimension de grain supérieure à 1,2 s'élevant à moins de 5% en poids.

2. Agent selon la revendication 1, dans lequel la somme des composants (A) et (B) représente 40 à 48% en poids et la somme des composants (C) à (G) 52 - 60% en poids.

3. Agent selon les revendications 1 et 2, dans lequel la fraction de composant (A) s'élève à 35 à 45% en poids et la fraction du composant (B) à 3 à 10% en poids.

4. Agent selon les revendications 1 à 3, dans lequel la fraction du composant (C) s'élève à 8 à 20% en poids.

5. Agent selon les revendications 1 à 4, dans lequel la fraction du composant (D) s'élève à 8 à 18% en poids.

6. Agent selon les revendications 1 à 5, dans lequel la fraction de composant (E) s'élève à 8 à 18% en poids.

7. Agent selon la revendication 6, dans lequel le composant (E) présente la composition Na₂O : SiO₂ = 1 : 2 à 1 : 3,5.

8. Agent selon les revendications 1 à 7, dans lequel le composant (F) consiste en du sulfate de sodium dont la proportion s'élève à 0,2 à 5% en poids.

9. Agent selon les revendications 1 à 8, dans lequel la proportion d'eau éliminable à une température de séchage de 140°C s'élève à 4 à 8% en poids.

10. Agent selon les revendications 1 à 9, caractérisé par un poids en vrac de 300 à 400 g/litre.

11. Procédé de fabrication de l'agent selon les revendications 1 à 10, caractérisé en ce qu'on pulvérisé un mélange contenant 30 à 45% en poids d'eau des composants (A) à (F) dans un appareillage de pulvérisation, les gaz de séchage qui circulent en équi-ou en contre-courant présentant une température d'entrée de 150 à 350°C et une température de sortie de 65 à 95°C.
